# EUROPÄISCHE PATENTSCHRIFT

(11) **EP 0 845 310 B1**
(45) Veröffentlichungstag und Bekanntmachung des Hinweises auf die Patenterteilung: **16.07.2003**
(21) Anmeldenummer: 97119944.3
(22) Anmeldetag: 14.11.1997
(51) Int. Cl.: B21B 45/02, B21B 1/18

(54) **Drahtkühlung**
Wire cooling
Refroidissement de fil

(30) Priorität: 27.11.1996 DE 19649022
(43) Veröffentlichungstag der Anmeldung: 03.06.1998
(73) Patentinhaber: SMS Demag AG, 40237 Düsseldorf (DE)
(72) Erfinder: Kleinefeldt, Georg, 40880 Ratingen (DE); Hoffmann, Klaus, Dipl.-Ing., 40489 Düsseldorf (DE); Plociennik, Uwe, Dipl.-Ing., 40882 Ratingen (DE)
(74) Vertreter: Valentin, Ekkehard, Dipl.-Ing.

(56) Entgegenhaltungen:
- EP-A- 0 140 592
- EP-A- 0 560 115
- DE-A- 3 039 101
- GB-A- 2 055 650

## Beschreibung

Die Erfindung betrifft ein Verfahren und eine Anlage zum Fertigwalzen von Draht in wenigstens einem Fertigblock mit zweigerüstigen Reduktionsstufen, in welchen der Drahtquerschnitt durch jeweils einen Horizontal- und Vertikalstich mit vorgegebenem Reduktionsgrad reduziert und die Endwalzgeschwindigkeit sowie der Reduktionsgrad jeder Reduktionsstufe nach Maßgabe der in Abhängigkeit von Materialqualität und Walzgeschwindigkeit sich einstellenden Walztemperatur bestimmt wird, wobei zur Verwirklichung vergleichsweise höherer Endwalzgeschwindigkeiten bei ggf. erhöhtem Reduktionsgrad und annähernd gleichbleibender Walztemperatur die Abstände zwischen einzelnen Reduktionsstufen eines Fertigblocks erhöht und zumindest im Bereich eines Teils dieser Abstände eine Zwischenkühlung des Walzgutes vorgenommen wird. Weiterhin betrifft die Erfindung eine Verwendung des Verfahrens bzw. der Anlage.

Das Walzen von Draht, bspw. aus Knüppel-Vormaterial, wird üblicherweise in einer Walzstraße vorgenommen, die sich aus einer Vorstraße, einer Zwischenstraße und einer Fertigstraße zusammensetzt. Bei Eintritt in die Fertigstraße ist das Walzgut bereits so weitgehend vorreduziert, dass es einen annähernd kreisförmigen Querschnitt aufweist. Im Fertigblock wird sodann das Walzgut mit einer Folge zweigerüstiger Reduktionsstufen mit jeweils einem Horizontal- und Vertikalstich bis zum vorgegebenen Endkaliber fertiggewalzt. Dabei wird eine vergleichsweise hohe Endwalzgeschwindigkeit erreicht, die insbesondere für die Walzgeschwindigkeiten des Walzgutes in der Vor- und Zwischenstraße und damit insgesamt für die Walzkapazität der gesamten Walzstraße maßgebend ist.

Es besteht ein dringendes wirtschaftliches Bedürfnis, die Endwalzgeschwindigkeit des Walzgutes im Fertigblock möglichst weitgehend zu erhöhen. Die sich hieraus ergebende Problematik besteht jedoch darin, dass nach Maßgabe der Walzgeschwindigkeit von Reduktionsstufe zu Reduktionsstufe infolge erhöhter Walzarbeit entsprechende Aufheizvorgänge im Walzgut stattfinden, die schließlich zu einem metallurgisch nicht mehr tolerierbaren Temperaturanstieg führen.

Es ist zwar grundsätzlich bekannt, innerhalb einer Walzstraße Zwischenkühlungen des Walzgutes vorzunehmen, jedoch erfordern die beim Stand der Technik bekannten Kühleinrichtung jeweils einen erheblichen Zuwachs an Platzbedarf der Anlage verbunden mit erheblichen Mehrkosten für Investition und Betrieb.

Durch die DE-A-30 39 101 ist eine Feinstrahl-Drahtwalzstraße zum Auswalzen von Draht bekannt geworden, bestehend aus in einer Walzlinie hintereinander angeordneter Vor-, Zwischen- und Fertigstaffel. Die Fertigstaffel ist in zwei oder mehrere gleichartige Staffelabschnitte (jeweils an sich bekannte Doppelgerüste aus um 90° gegeneinander versetzte Walzensätze) aufgeteilt. Jedem Doppelgerüst ist eine Kühlstrecke (Wasserkühlrohr) mit steuerbarer Kühlintensität nachgeordnet; unmittelbar dahinter schließt sich eine mit einem Schlingenwerfer ausgerüstete Wärmeausgleichsstrecke an. Im beschriebenen Ausführungsbeispiel besteht die Fertigstaffel aus vier derartigen Doppelgerüsten, wobei nach der letzten Kühlstrecke als Wärmeausgleichsstrecke der Führungsweg zur Haspelstation zum Wärmeausgleich genutzt wird.

Aus der EP-A-0 140 592 ist ein Verfahren zum Walzen von warmen Walzdraht bekannt, bei dem vor und nach oder alternativ zusätzlich auch während des Fertigwalzens in einer mehrgerüstigen Fertiggruppe eine Kühlung durch Aufbringen von flüssigem Kühlmittel auf den Draht durchgeführt wird. Auf seinem Weg von der Fertiggruppe zu einem nachgeordneten Legekopf, wobei der Walzdraht die dort angeordneten Flüssigkühleinrichtungen durchläuft, wird auf den Walzdraht durch Einführen durch das Kaliber mindestens eines Treiberrollensatzes eine Zugkraft aufgebracht, um einen gewollten Anstieg der Drahtknickfestigkeit sicherzustellen.

Die US 4,182,148 offenbart eine Fertigstraße für Feinstahiprofile mit einem Fertigblock, umfassend vier Einheiten in zwei parallelen Walzlinien, wobei jede Einheit für jede der Linien ein Doppelgerüst mit je einer vertikal/horizontalen Walzstufe aufweist. Vor und hinter den Blöcken sind in Walzrichtung Weichen vorgesehen, welche Walzgut aus einem Zufuhr-Rollgang in die eine oder andere Linie einlenken und beim Auslauf in einen gemeinsamen Auslauf-Rollgang zurücklenken. Jeder Block besitzt einen Zentral-Antrieb mit nachgeordnetem Verzweigungsgetriebe für die beiden Einheiten. Die Walzlinien sind für umschichtigen Betrieb ausgelegt, Zwischenkühlungen sind nicht vorgesehen.

Die DE 44 25 930 A1 offenbart ein Feinstahlwalzwerk, insbesondere Drahtwalzwerk, zur Optimierung von Produktqualität sowie Leistung der Fertigstraße. Bei diesem kann mit ökonomischem Einsatz von Investitionsmitteln bei sparsamem Platzbedarf und ohne nennenswerte Produktionsunterbrechungen eine Leistungssteigerung sowie Modernisierung dadurch erreicht werden, dass der Fertigstraße wenigstens ein zweigerüstiger Standard-Vorblock vor- oder nachgeordnet ist. Auch bei dieser Anlage sind Zwischenkühlungen nicht vorgesehen.

Die DE 42 06 296 A1 beschreibt eine Hochleitungs/Feinstahl/Drahtstraße mit einer jeweils mehrere Walzgerüste/Walzeinheiten aufweisenden Vorstraße, mindestens einer Zwischenstraße und anschließender Fertigstraße, insbesondere als Fertigwalzblock für das ein- oder mehradrige Auswalzen von Draht oder Walzgut mit Rundquerschnitt aus Edelstahl oder Legierungsstahl. Im Hinblick auf einen höheren Durchsatz und zum Zwecke einer besseren Walzgutqualität wird die Straße mit mindestens einem zweigerüstigen Nachwalzblock versehen, der dem Fertigwalzblock nachgeordnet ist, wobei zwischen dem Fertigwalzblock und dem Nachwalzblock eine temperierende Kühl- und Ausgleichsvorrichtung für das Walzgut zwischengeschaltet ist.

Nach der Lehre der GB-A-2 055 650 durchläuft zur Herstellung von Draht das Walzgut eine Vorwalzstufe, dann eine Zwischenwalzstufe und schließlich eine Fertigwalzstufe. Dieses Durchlaufen verläuft aber nicht kontinuierlich sondern das Walzgut wird entweder nach dem Vorwalzen und nach dem Zwischenwalzen mit Scheren zerteilt oder aber es wird nur nach dem Zwischenwalzen oder nur nach dem Vorwalzen zerteilt, die Schnittlängen zum Coil aufgewickelt und dann zum weiteren Walzen wieder abgewickelt oder alternativ vor ihrer Weiterverarbeitung in einem Ofen wieder aufgeheizt. Ausschließlich nach dem Fertigwalzen findet dann vor dem abschließenden Aufwickeln eine Kühlung des Walzgutes in zwei unterschiedlichen Kühlvorrichtungen statt.

Durch die EP-A-0 560 115 ist schließlich ein Walzwerk zum Präzisionswalzen von Draht bzw. von Walzgut mit Rundquerschnitt bekannt geworden, bei dem einem Fertigwalzblock mit mehreren zweigerüstigen Reduktionsstufen ein mindestens zweigerüstiger Nachwalzblock nachgeordnet ist. Zwischen dem Fertigwalzblock und dem Nachwalzblock ist eine temperierende Kühlstrecke und/oder Ausgleichsvorrichtung für das Walzgut zwischengeschaltet. Im Nachwalzblock wird das Walzgut gegenüber den im Fertigwalzblock durchgeführten Abnahmestichen mit einer deutlich geringeren Stichabnahme ausgewalzt, die zwischen 5 bis 15 % beträgt. Der Nachwalzblock wird somit als Präzisionswalzblock benutzt, um die Oberflächengüte des Walzgutes zu verbessern und die Walzguttoleranzen weiter einzuengen.

Ausgehend von diesem Stand der Technik liegt der Erfindung die Aufgabe zugrunde, bei einem Verfahren und einer hierfür geeigneten Anlage zum Fertigwalzen von Draht in wenigstens einem Fertigblock Mittel anzugeben, um die Endwaizgeschwindigkeit und damit die Kapazität der gesamten Walzanlage ohne unzulässige Temperaturerhöhung vergleichsweise wesentlich zu erhöhen und zugleich auch die Flexibilität des Walzprozesses bei Anpassung eines Walzprogrammes z. B. an unterschiedliche Materialqualitäten oder Walzgutabmessungen zu erhöhen sowie ggf. die maximalen Motorleistungen bei den bisher bestimmenden Abmessungen zu reduzieren.

Diese Aufgabe wird erfindungsgemäß bei einem Verfahren dadurch gelöst, dass das Fertigwalzen in wenigstens zwei Fertigblöcken durchgeführt wird, zwischen welchen vergleichsweise große Abstände eingestellt und das Walzgut im Bereich dieser Abstände intensiv gekühlt wird, dass einzelne der zweigerüstigen Reduktionsstufen nur dann im Einsatz sind, wenn sie gebraucht werden und bis dahin, z. B. beim Walzen von dicken Abmessungen, zur "Maintenance" zur Verfügung stehen und dass zum Erreichen einer höheren Flexibilität in der Reduktionsabstimmung einzelner Reduktionsstufen untereinander einzelne der zweigerostigen Reduktionsstufen und bevorzugt die letzte als "Sizing-Stufe" betrieben wird.

Mit dem Verfahren nach der Erfindung wird in überraschend einfacher und ökonomischer Weise erreicht, dass durch Auflösen eines Fertigblocks in mehrere zweigerüstige Reduktionsstufen bzw. Einheiten die Summe der Aufheizung in den Stichen deutlich reduziert wird. Dies ist von enormer Wichtigkeit einerseits für das Erreichen höherer Endwalzgeschwindigkeiten, aber auch andererseits, um bestimmte Walzgutqualitäten schneller als bisher beim Stand der Technik walzen zu können.

Da das Fertigwalzen mit wenigstens zwei Fertigblöcken durchgeführt wird, zwischen welchen vergleichsweise große Abstände eingestellt werden, kann das Walzgut im Bereich dieser Abstände intensiv gekühlt werden.

Dadurch, dass zum Erreichen einer vergleichsweise höheren Flexibilität in der Reduktionsabstimmung der einzelnen Stufen oder Einheiten untereinander wenigstens eine zweigerüstige Einheit, und bevorzugt die letzte, als "Sizing-Stufe" betrieben wird, werden bessere Toleranzen beim Endprodukt erreicht. Mit der höheren Flexibilität kann darüber hinaus die Kalibrierung vereinfacht und dabei die Anzahl der Kaliber gegenüber einem Fertigblock konventioneller Bauweise reduziert werden, z. B. dann, wenn Walzfamilien auseinandergerissen werden.

Das Auflösen eines bekannten Fertigblocks entsprechend der Erfindung in mehrere zweigerüstige Einheiten kann dabei eine speziell auszuwählende Motor- bzw. Getriebeausführung für die einzelnen Einheiten - wie beim Auseinanderreißen von Walzfamilien - unnötig machen.

Ein weiterer Vorteil ergibt sich dadurch, dass einzelne der zweigerüstigen Einheiten nur dann im Einsatz sind, wenn sie gebraucht werden, und bis dahin solange (z.B. beim Walzen von dicken Abmessungen) zur "Maintenance" zur Verfügung stehen. In einem solchen Falle kann auch die Umbauzeit eines Fertigblocks bei zusätzlich zur Verfügung stehenden Walzgerüsten bzw. Einheiten erheblich reduziert werden, was insgesamt wesentlich zur Verfügbarkeit und zur Gesamtleistung der Walzanlage beiträgt. Weiterhin können in einem solchen Falle die Führungen ruhiger und auch exakter montiert werden.

Durch Einsatz von Einzelblöcken können die Einstellarbeiten an diesen wenigstens teilweise unter Einsatz elektromotorischer Einstellmittel durchgeführt werden. Nicht eingesetzte Blöcke können beispielsweise neben der Walzlinie für eine nächste Abmessung ohne Zeitverlust vorbereitet werden. Und weiterhin kann durch entsprechende Abstimmung der Abnahmeverhältnisse untereinander die Motorleistungen der einzelnen Blöcke optimiert werden.

Darüber hinaus ist das Gesamtsystem flexibler, weil die Abnahmen zwischen den einzelnen Stufen bzw. Einheiten in einem relativ breiten Spektrum, beispielsweise bei der Reduzierung von Querschnitten in der Vor- und Zwischenstraße, geändert bzw. einander angepaßt werden können. Dies kann mit Vorteil auch dazu genutzt werden, um die maximalen Motorleistungen bei den bestimmenden Abmessungen zu reduzieren.

Eine Anlage zum Fertigwalzen von Draht mit den im Oberbegriff von Anspruch 3 angegebenen Merkmalen sieht vor,
* dass die Fertigstraße aus wenigstens zwei mehrgerüstigen Fertigblöcken besteht, die einen vergrößerten Abstand von einander aufweisen mit der Möglichkeit zur Intensivkühlung des Walzgutes im Bereich dieser Abstände;
* die zweigerüstigen Reduktionsstufen einzeln bei Nichtgebrauch aus der Walzlinie herausgenommen und neben der Walzlinie für einen weiteren Einsatz vorbereitet werden können und
* einzelne Reduktionsstufen und bevorzugt die jeweils letzte Reduktionsstufe als "Sizing-Stufe" ausgebildet sind.

Schließlich sieht die Erfindung eine Verwendung des Verfahrens und der zu dessen Durchführung vorgesehenen Anlage insbesondere zum Fertigwalzen von Drähten mit Edelstahlqualität vor.

Das erfindungsgemäße Verfahren und die Anlage ermöglichen eine Erhöhung der Produktivität einer Walzenstraße für Draht.

In den Zeichnungen sind Temperaturdiagramme für das Walzen von Draht in jeweils einer aus Vorstraße, Zwischenstraße und Fertigblock bestehenden Walzstraße in Abhängigkeit von unterschiedlichen Ausgestaltungen insbesondere des Fertigblocks sowie unterschiedlicher Walzgeschwindigkeiten dargestellt. Auf der Abszisse ist jeweils die Länge in Meter angegeben, auf der Ordinate die Temperatur in Grad Celsius. Jedes Diagramm zeigt in drei untereinander aufgezeichneten Kurven den Temperaturverlauf im Kern, den Verlauf der Durchschnittstemperatur über dem Gesamtquerschnitt und den Temperaturverlauf an der Oberfläche des Walzgutes.

Es zeigen im einzelnen:
- Fig. 1: Temperaturkurven für Walzgut im Durchlauf durch Vor- und Zwischenstraße sowie einen mehrgerüstigen Fertigblock, Eintrittsgeschwindigkeit (EG) = 0,53 m/s, Endwalzgeschwindigkeit (EWG) = 105 m/s;
- Fig. 2: Temperaturkurven bei gleicher Anlage und gleichem Walzprogramm, jedoch mit teilweise auseinandergezogenem Fertigblock und Zwischenkühlung, EG = 0,53 m/s, EWG = 105 m/s;
- Fig. 3: Temperaturkurven bei Anlage und Walzprogramm gemäß Fig. 1, jedoch mit EWG = 150 m/s;
- Fig. 4: Temperaturkurven bei gleicher Anlage und gleichem Walzprogramm gemäß Fig. 2, jedoch mit EWG = 150 m/s;
- Fig. 5: Temperaturkurven, Anlage und Walzprogramm gemäß Fig. 4, jedoch mit erheblich weiter auseinandergezogenem Fertigblock, EWG = 150 m/s;
- Fig. 6: Temperaturkurven einer Edelstahlstraße, EG = 2,4 m/s, EWG = 20 m/s;
- Fig. 7: Temperaturkurven gemäß Fig. 6, jedoch EWG = 30 m/s;
- Fig. 8: Temperaturkurven gemäß Fig. 6, jedoch EWG = 40 m/s;
- Fig. 9: Temperaturkurven gemäß Fig. 8, jedoch mit auseinandergezogenem Fertigblock und verstärkter zwischenkühlung;
- Fig. 10: einen Fertigblock gemäß Fig. 5 in Form eines Stammbaums.

In den Figuren 1 bis 4 ist der Temperaturverlauf für Walzen von Reifendraht in einer Vorstraße des Anlagenbereichs zwischen 0 und 50 m, anschließend in einer Zwischenstraße zwischen 50 und 150 m Länge, sowie in einem achtgerüstigen Fertigblock mit zweigerüstigen Einheiten zwischen 150 und 200 m Länge dargestellt. Der Enddurchmesser beträgt jeweils 5,5 mm.

Die Kerntemperatur erreicht gemäß Figur 1 bei Eintritt des Walzgutes mit 1000 °C in das erste Vorgerüst zu Beginn der Zwischenwalzung bei ca. 66 m eine Temperaturspitze von 1050 °C, wonach beim Austritt des Drahtes aus dem letzten Zwischengerüst die Kerntemperatur auf ca. 825 °C abfällt und im achtgerüstigen Fertigblock bei ca. 169 m auf 1035 °C ansteigt und mittels Kühlung bei Austritt aus dem Letzten Gerüst auf ca. 855 °C abgesenkt wird. Die stärksten Temperaturschwankungen ergeben sich naturgemäß bei Oberflächentemperaturen mit Differenzbeträgen von annähernd 300 °C einzelner Kühlstufen.

Nach Figur 2 sind Randbedingungen und Gesamtlänge der Straße mit Fig. 1 bis zu 150 m Länge der Vor- und Zwischenstraße identisch. Jedoch im Unterschied zu Fig. 1 ist der Fertigblock in fünf zweigerüstige Blöcke mit Zwischen-Kühlung aufgelöst. Die Kerntemperatur im Walzgut wird damit durchschnittlich um ca. 70 °C gesenkt, nämlich von 1035 °C der Fig. 1 auf 965 °C der Fig. 2. Die Endtemperaturen bei 225 m Länge betragen 855, 835, 825 °C (Kerntemperatur, Durchschnittstemperatur, Oberflächentemperatur). Die Temperaturkurven von Fig. 1 und 2 entsprechen einer Endwalzgeschwindigkeit unter sonst gleichen Parametern der Materialqualität und des Walzprogrammes von 105 m/s.

Dagegen zeigen die Figuren 3 und 4 Temperaturkurven bei gleichem Walzprogramm, Ausgangsmaterial und Endprodukt, jedoch mit 150 m/s Walzgeschwindigkeit. Dabei wird in der Zwischenstraße eine maximale Temperatur von 1070 ° erreicht, die bei Eintritt des Walzgutes in den Fertigblock auf 870 °C (Kern), 845 °C (Durchschnittstemperatur) und 830 °C (Oberflächentemperatur) in mehreren Kühlstufen reduziert wird. Durch Auflösen des Fertigblocks in zweigerüstige Einheiten mit Zwischenkühlung wird erreicht, daß bei gleichen Produktionsparametern die maximale Kerntemperatur im Fertigblock bei ca. 180 m Anlagenlänge nicht über 1060 °C ansteigt. Nach Austritt aus dem letzten Fertiggerüst ergeben sich für die Kerntemperatur 960 °C, für die Durchschnittstemperatur 940 °C und für die Oberflächentemperatur 925 °C.

Figur 5 zeigt einen typischen Verlauf der Kern- Durchschnitts- und Oberflächentemperaturen mit positiven Auswirkungen des Verfahrens und der Anlage nach der Erfindung. Dabei sind im Bereich des Fertigblockes insgesamt fünf zweigerüstige Einheiten gemäß Fig. 10 in einer Erstreckung von 150 bis 350 m mit Abständen von durchschnittlich 40 m angeordnet und mit Zwischenkühlung ausgestattet. Dadurch wird erreicht, daß die Kerntemperatur in der Spitze beispielsweise bei 280 m 865 °C nicht übersteigt und die Durchschnittstemperatur sich annähernd bei 800 °C einpendelt. Die übrigen Anlagen-Parameter entsprechen dem Verlauf der Kurven von Fig. 1 bis Fig. 4, wobei jedoch die Walzgeschwindigkeit 150 m/s beträgt.

Figur 6 zeigt die Temperatursimulation einer Edelstahlstraße bei Walzung einer Ni-Basis-Legierung mit einer Walzgeschwindigkeit von 20 m/s. Hier liegt die Temperaturspitze im Fertigblock bei ca. 275 m im Bereich von 1270 °C.

Figur 7 zeigt den gleichen Walzprozeß wie Fig. 6, jedoch mit einer Endwalzgeschwindigkeit von 30 m/s. Hier liegt die Temperaturspitze im Fertigblock bei ca. 275 m im Bereich von 1340 °C.

Bei einer weiteren Steigerung der Endwalzgeschwindigkeit auf 40 m/s gemäß Figur 8 ergeben sich in der Zwischenstraße bei ca. 125 m Kerntemperaturen von 1305 und bei ca. 170 m von 1310 °C. Im Fertigblock wird eine Temperaturspitze bei ca. 270 m mit 1360 erreicht.

Dagegen zeigt Figur 9 unter sonst gleichen Walzparametern und einem mit drei zweigerüstigen Einheiten mit Kühlung stärker auseinandergezogenen Fertigblock eine Reduzierung der Spitzentemperatur bei 240 m auf 1275 °C. Damit ist der Beweis erbracht, dass eine Verwirklichung vergleichsweise höherer Endwalzgeschwindigkeiten bei gegebenenfalls erhöhtem Reduktionsgrad und annähernd gleichbleibender Walztemperatur bzw. reduzierter Walztemperatur gelingt, wenn nach der Erfindung die Abstände zwischen einzelnen Reduktionsstufen oder Einheiten eines Fertigblocks erhöht und zumindest im Bereich eines Teils dieser Abstände eine Zwischenkühlung des Walzgutes vorgenommen wird. Es wird hierdurch eine wesentliche Produktionssteigerung mit Einsatz wirkungsvoller ökonomischer Mittel erreicht, wobei die Vor- und Zwischenstraße geringfügig angepaßt werden und substantiell erhalten bleiben.

Figur 10 zeigt in Form eines Blockschaltbildes einen Fertigblock (1) mit fünf je zweigerüstigen Einheiten (2a) vertikal, (2b) horizontal bis (6a) vertikal, (6b) horizontal. Jeder dieser Einheiten (2 bis 6) ist eine Kühlung bzw. Kühlstrecke (20, 30, 40, 50, 60) nachgeordnet. Der nach der Erfindung damit erzielbare Verlauf der Temperaturen für Kern, Durchschnitt und Oberfläche ist vorteilhaft erniedrigt und entspricht etwa dem Kurvendiagramm der Fig. 5. Mit dieser Ausgestaltung eines Fertigblockes wird eine optimale Lösung der eingangs gestellten Aufgabe erreicht.

## Patentansprüche

1. Verfahren zum Fertigwalzen von Draht in wenigstens einem Fertigblock (1) mit zweigerüstigen Reduktionsstufen, in welchen der Drahtquerschnitt durch jeweils einen Horizontal- und Vertikalstich mit vorgegebenem Reduktionsgrad reduziert und die Endwalzgeschwindigkeit sowie der Reduktionsgrad jeder Reduktionsstufe (2a, 2b, bis 6a, 6b) nach Maßgabe der in Abhängigkeit von Materialqualität und Walzgeschwindigkeit sich einstellenden Walztemperatur bestimmt wird, wobei zur Verwirklichung vergleichsweise höherer Endwalzgeschwindigkeiten bei gegebenenfalls erhöhtem Reduktionsgrad und annähernd gleichbleibender Walztemperatur die Abstände zwischen einzelnen Reduktionsstufen (2a, 2b, bis 6a, 6b) eines Fertigblocks (1) erhöht und zumindest im Bereich eines Teils dieser Abstände eine Zwischenkühlung des Walzgutes vorgenommen wird, **dadurch gekennzeichnet,**
• **dass** das Fertigwalzen in wenigstens zwei Fertigblöcken (1) durchgeführt wird, zwischen welchen vergleichsweise große Abstände eingestellt und das Walzgut im Bereich dieser Abstände intensiv gekühlt wird,
• **dass** einzelne der zweigerüstigen Reduktionsstufen (2a, 2b, bis 6a, 6b) nur dann im Einsatz sind, wenn sie gebraucht werden und bis dahin, z.B. beim Walzen von dicken Abmessungen, zur "Maintenance" zur Verfügung stehen, und
• **dass** zum Erreichen einer höheren Flexibilität in der Reduktionsabstimmung einzelner Reduktionsstufen (2a, 2b, bis 6a, 6b) untereinander einzelne der zweigerüstigen Reduktionsstufen (2a, 2b, bis 6a, 6b) und bevorzugt die letzte als "Sizing-Stufe" betrieben wird.

2. Verfahren nach Anspruch 1, **dadurch gekennzeichnet, dass** die Summe der Aufheizungsvorgänge in den Stichen durch Auflösen eines mehrstufigen Fertigblocks in einzelne voneinander beabstandete zweigerüstige Reduktionsstufen (2a, 2b, bis 6a, 6b) reduziert wird.

3. Anlage zur Durchführung des Verfahrens nach einem der vorhergehenden Ansprüche zum Fertigwalzen von Draht in einer mehrgerüstigen Fertigstraße mit in mindestens einem Fertigblock (1) zusammengefassten zweigerüstigen Reduktionsstufen (2a, 2b bis 6a, 6b), die jeweils ein Horizontal- (2a - 6a) und Vertikalgerüst (2b - 6b) umfassen, wobei die Reduktionsstufen (2a, 2b bis 6a, 6b) zwischen sich vergleichsweise erhöhte Abstände aufweisen und im Bereich zumindest einiger dieser Abstände Vorrichtungen (20, 30, 40, 50) zum Zwischenkühlen des durchlaufenden Walzgutes vorhanden sind, **dadurch gekennzeichnet,**
• **dass** die Fertigstraße aus wenigstens zwei mehrgerüstigen Pertigblöcken (1) besteht, die einen vergrößerten Abstand von einander aufweisen mit der Möglichkeit zur Intensivkühlung des Walzgutes im Bereich dieser Abstände;
• die zweigerüstigen Reduktionsstufen (2a, 2b bis 6a, 6b) einzeln bei Nichtgebrauch aus der Walzlinie herausgenommen und neben der Walzlinie für einen weiteren Einsatz vorbereitet werden können und
• einzelne Reduktionsstufen (2a, 2b bis 6a, 6b) und bevorzugt die jeweils letzte Reduktionsstufe (6a, 6b) als "Sizing-Stufe" ausgebildet sind .

4. Verwendung des Verfahrens und der Anlage nach den Ansprüchen 1 bis 3 zum Fertigwalzen von Drähten mit Edelstahlqualität.

## Claims

1. A method for finish-rolling wire in an least one finishing block (1) with two-stand reduction stages, in which the wire cross section is reduced with a predetermined degree of reduction in one respective horizontal and vertical pass and the final rolling speed as well as the degree of reduction of each reduction stage (2a, 2b through 6a, 6b) are determined based on the rolling temperature being adjusted in dependence on the material quality and the rolling speed, wherein the distances between individual reduction stages (2a, 2b through 6a, 6b) of one finishing block (1) are increased and an intermediate cooling of the material being rolled is carried out in the region of at least part of these distances in order to realize comparatively higher final rolling speeds at an increased degree of reduction and an approximately identical rolling temperature, **characterized by** the fact
• that the finish-rolling is carried out in at least two finishing blocks (1), between which comparatively large distances are adjusted, wherein the material being rolled is intensely cold in the region of these distances, by the fact
• that individual two-stand reduction stages (2a, 2b through 6a, 6b) are only used when they are needed and available for "maintenance" until then, e.g., while rolling thick dimensions, and by the fact
• that individual two-stand reduction stages (2a, 2b through 6a, 6b) and, in particular, the last reduction stage, are operated as a "sizing stage" in order to achieve a higher flexibility in adapting the reduction between individual reduction stages (2a, 2b through 6a, 6b).

2. The method according to Claim 1, **characterized by** the fact that the sum of the heating processes in the passes is reduced by dividing a multistage finishing block into individual two-stand reduction stages (2a, 2b through 6a, 6b) that are spaced apart from one another.

3. A system for carrying out the method according to one of the preceding claims for finish-rolling wire in a multi-stand finishing train with two-stand reduction stages (2a, 2b through 6a, 6b) that respectively comprise a horizontal stand (2a-6a) and a vertical stand (2b-6b) and are combined into at least one finishing block (1), wherein the reduction stages (2a, 2b through 6a, 6b) are spaced apart by comparatively large distances and devices (20, 30, 40, 50) for intermediately cooling the material being rolled are provided in the region of at least a few of these distances, **characterized by** the fact
• that the finishing train consists of at least two multi-stand finishing blocks (1) that are spaced apart from one another by a larger distance, wherein the material being rolled can be intensively cooled in the region of these distances, by the fact
• that the two-stand reduction stages (2a, 2b through 6a, 6b) are individually removed from the rolling train when they are not used and prepared for another rolling process adjacent to the rolling train, and by the fact
• that individual reduction stages (2a, 2b through 6a, 6b) and, in particular, the respectively last reduction stage (6a, 6b), are realized in the form of "sizing stages."

4. The utilization of the method and the system according to Claims 1-3 for finish-rolling wires of special steel quality.

## Revendications

1. Procédé de laminage de finition de fil métallique en au moins un bloc de finition (1) comportant des étapes de réduction à deux cages dans lesquelles la section transversale du fil est réduite par respectivement une table horizontale et verticale avec un degré de réduction prédéfini et la vitesse de laminage final ainsi que le degré de réduction de chaque étape de réduction (2a, 2b à 6a, 6b) sont définis en fonction de la température de laminage s'installant en fonction de la qualité de la matière et de la vitesse de laminage, les écarts entre les différentes étapes de réduction (2a, 2b à 6a, 6b) d'un bloc de finition (1) augmentant pour atteindre des vitesses de laminage final comparativement plus élevées avec un degré de réduction le cas échéant accru et une température approximativement stable et un refroidissement intermédiaire du produit à laminer étant réalisé du moins dans le secteur d'une partie de ces écarts, **caractérisé en ce que**
• le laminage de finition est réalisé dans au moins deux blocs de finition (1) entre lesquels sont fixés des écarts comparativement grands et que le produit à laminer est refroidi intensivement dans le secteur de ces écarts,
• certaines des étapes de réduction à deux cages (2a, 2b à 6a, 6b) ne sont utilisées que si on a besoin et qu'elles sont jusque là à disposition, par exemple lors du laminage de dimensions épaisses, pour la maintenance, et
• que, pour obtenir une plus grande souplesse dans la définition mutuelle de la réduction des différents étapes de réduction (2a, 2b à 6a, 6b), certaines des étapes de réduction à deux cages (2a, 2b à 6a, 6b) et de préférence la dernière fonctionnent comme « étape de dimensionnement ».

2. Procédé selon la revendication 1, **caractérisé en ce que** le total des opérations de chauffage dans les passes est réduit grâce à la décomposition d'un bloc de finition à plusieurs cages en étapes de réduction individuelles à deux cages écartées les uns des autres (2a, 2b à 6a, 6b).

3. Installation pour la réalisation du procédé selon une des revendications précédentes pour le laminage de finition de fil métallique dans une ligne de finition à plusieurs cages comportant au moins des étapes de réduction à deux cages (2a, 2b à 6a, 6b) regroupées en au moins un bloc de finition (1), qui comprennent respectivement une cage horizontale (2a - 6a) et verticale (2b - 6b), les étapes de réduction (2a, 2b à 6a, 6b) présentant entre elles des écarts comparativement accrus et des dispositifs (20, 30, 40, 50) de refroidissement intermédiaire de la marchandise à laminer en transit étant disponibles dans le secteur d'au moins un de ces écarts, **caractérisée en ce que**
• la ligne de finition consiste en au moins deux blocs de finition à plusieurs cages (1), qui présentent de l'un à l'autre un écart accru avec une possibilité de refroidissement intensif de la marchandise à laminer dans le secteur de ces écarts ;
• les étapes de réduction à deux cages (2a, 2b à 6a, 6b) peuvent être supprimées individuellement de la ligne de laminage en cas de non-usage et être préparées près de la ligne de laminage pour un autre usage et
• que les étapes de réduction individuelles (2a, 2b à 6a, 6b) et de préférence la dernière étape respective de réduction (6a, 6b) sont conçues comme une « étape de dimensionnement ».

4. Utilisation du procédé et de l'installation selon les revendications 1 à 3 pour le laminage de finition de fil métallique en acier de qualité inoxydable.
